# EUROPÄISCHE PATENTSCHRIFT

(11) **EP 0 146 778 B1**
(45) Veröffentlichungstag und Bekanntmachung des Hinweises auf die Patenterteilung: **24.02.1988**
(21) Anmeldenummer: 84113941.3
(22) Anmeldetag: 17.11.1984
(51) Int. Cl.: G21F 5/00

(54) **Behälter zur Endlagerung von radioaktiven Abfällen**
Container for final radioactive waste disposal
Récipient de stockage final de déchets radioactifs

(30) Priorität: 22.12.1983 DE 3346355
(43) Veröffentlichungstag der Anmeldung: 03.07.1985
(73) Patentinhaber: Nukem GmbH, D-63434 Hanau (DE)
(72) Erfinder: Arntzen, Paul, D-8755 Alzenau 2 (DE); Pirk, Hans Dipl.-Ing., D-6457 Maintal (DE); Vietzke, Horst, Dr. Dipl.-Chem., D-6457 Maintal (DE); Wingender, Hans, Dr., D-8752 Mömbris (DE)

(56) Entgegenhaltungen:
- DE-A- 2 446 381
- FR-A- 896 910
- FR-A- 2 215 675
- FR-A- 2 521 337
- US-A- 3 780 306
- US-A- 3 888 795

## Beschreibung

Die Erfindung betrifft einen Behälter zur Endlagerung von radioaktiven Abfällen mit Uran als Strahlenschutzmaterial innerhalb der Behälterwandungen.

Behälter für radioaktives Material, die als Strahlenschutzmaterial Uran zwischen einem inneren und äußeren Mantel des Behälterkörpers, im Abschirmdeckel und auf dem Behälterboden enthalten, sind beispielsweise aus der DE-A-2 304 665 bekannt. Die hierfür verwendeten Urangußkörper in Form von abgereichertem Material müssen stets in einen anderen Werkstoff eingekapselt werden, da sie nicht oxidations- und korrosionsbeständig sind.

Da Uran außerdem in seinen Eigenschaften anisotrop ist und sich daher bei Erwärmung in den drei Dimensionen verschieden stark ausdehnt, im Gegensatz zu den üblichen Kapselungsmaterialien, wie z. B. Stahl, kann es bei Füllung des Behälters mit stark wärmeabgebenden radioaktiven Stoffen oder beim vorgeschriebenen Feuertest (30 Minuten bei 800°C) zu Verwerfungen kommen, die den Behälter beschädigen.

Es war daher Aufgabe der vorliegenden Erfindung, einen Behälter zur Endlagerung von radioaktiven Abfällen mit Uran als Strahlenschutzmaterial innerhalb der Behälterwandungen zu schaffen, bei dem Verwerfungen bei erhöhten Temperaturen ausgeschlossen sind und der weniger korrosionsanfällig ist.

Diese Aufgabe wurde erfindungsgemäß dadurch gelöst, daß als Strahlenschutzmaterial Uranlegierungen mit 5 bis 15 Gew.-% Molybdän und/oder 2 bis 15 Gew.-% Kupfer und/oder 1 bis 5 Gew.-% Zirkon und/oder 0,5 bis 5 Gew.-% Chrom und/oder 0,5 bis 2 Gew.-% Nickel und/oder 0,5 bis 1,5 Gew.-% Niob und/oder 0 bis 5 Gew.-% Eisen, Rest Uran, eingesetzt werden, wobei der Gesamtgehalt der Beilegierungsmetalle 10 bis 16 Gew.-% und der Zusatz an Chrom und/oder Nickel und/oder Niob mindestens 1,5 Gew.-% betragen muß.

Diese Legierungen weisen gegenüber dem reinen Uranmetall und bekannten Uranlegierungen eine wesentlich höhere Korrosionsbeständigkeit auf, so daß man sie direkt als Behälter- und Strahlenschutzmaterial verwenden kann, wobei nur dünne Bleche von 1 bis 2 mm zur Rückhaltung der vom Kern ausgehenden Alpha- und Beta-Strahlungen und keine dickwandigen Abkapselungen oder Stahlmäntel mehr benötigt werden. Außerdem zeigen diese Legierungen praktisch keine Anisotropie in bezug auf unterschiedliche Wärmeausdehnung auf.

Folgende Legierungen haben sich als besonders vorteilhaft erwiesen:
a) 89 % Uran, 8 % Molybdän, 1 % Zirkon, 1 % Chrom und 1 % Nickel
b) 88,5 % Uran, 5 % Molybdän, 5 % Zirkon, 1,5 % Niob
c) 88,5 % Uran, 4 % Kupfer, 5 % Zirkon, 1 % Chrom, 1,5 % Niob
d) 85 % Uran, 5 % Kupfer, 4 % Zirkon, 5 % Chrom, 1 % Nickel.

Diese Legierungen sind strahlenbeständig und zeigen nur eine um ca. 10 % niedrigere Strahlenabschirmwirkung als reines Uran. Die Herstellung der Legierungen beim Schmelzen ist ohne Probleme, wie auch das Gießen der entsprechenden Formkörper. Je nach Anforderung an die Korrosionsbeständigkeit entsprechend den unterschiedlichen geologischen Formationen der Endlager kann man die Zusätze der Legierungsmetalle in den beanspruchten Bereichen variieren.

Die Verwendung von Uranlegierungen als Strahlenschutz- und Behältermaterial hat den weiteren Vorteil, daß abgereichertes Uran, das in großen Mengen bei der Anreicherung von Uran-235 anfällt und ebenfalls als radioaktiver Abfall behandelt werden muß, gleichzeitig endgelagert wird, ohne daß eigene Behälter hierfür notwendig wären. Das gleiche gilt für mehrmals aufgearbeitetes Uran aus der Wiederaufarbeitung abgebrannter Brennelemente, das wegen der Anreicherung von nicht spaltbarem Uran-236 nicht mehr für die Brennelementherstellung verwendet werden kann.

Das Zulegieren von Kupfer und Zirkon zu Uran dient vor allem der Verbesserung der Korrosionseigenschaften. Dabei sollte der Zirkongehalt nicht höher als 5 % sein, da sonst der Schmelzpunkt der Legierung zu stark herabgesetzt wird. Das Zulegieren von Eisen ist ebenfalls möglich, wobei auch hier nicht mehr als 5 % zugegeben werden dürfen, da sonst der Schmelzpunkt unter 900° C absinkt.

Molybdän und Zirkon beseitigen im Zusammenwirken mit Chrom, Nickel und/oder Niob die Anisotropie des Urans.

Der erfindungsgemäße Behälter besteht normalerweise aus einem Gußkörper aus Uranlegierung, der mit einem etwa 2 mm starken Blechmantel umgeben ist, der die Alpha- und Beta-Strahlen abschirmt, die aus dem Uran bzw. dessen Zerfallsproduktion herrühren. Außerdem kann man noch eine zusätzliche Außenhülle verwenden, deren Werkstoff gegen Korrosionseinflüsse, wie z. B. Salzlauge, beständig ist. Hierfür kommen Kupfer-Zinn-Bronzen, Titan und Nickelbasislegierungen in Betracht.

Die Abbildung zeigt schematisch einen Querschnitt durch einen Behälter. Das Strahlenschutzmaterial (1) in Form einer Uranlegierung ist außen von einem dünnen Blechmantel (2) umgeben.

## Patentansprüche

Behälter zur Endlagerung von radioaktiven Abfällen mit Uran als Strahlenschutzmaterial innerhalb der Behälterwandungen,
dadurch gekennzeichnet,
daß als Strahlenschutzmaterial Uranlegierungen mit 5 bis 15 Gew.-% Molybdän und/oder 2 bis 15 Gew.-% Kupfer und/oder 1 bis 5 Gew.-% Zirkon und/oder 0,5 bis 5 Gew.-% Chrom und/oder 0,5 bis 2 Gew.-% Nickel und/oder 0,5 bis 1,5 Gew.-% Niob und/oder 0 bis 5 Gew.-% Eisen, Rest Uran, eingesetzt werden, wobei der Gesamtgehalt der Beilegierungsmetalle 10 bis 16 Gew.-% und der Zusatz an Chrom und/oder Nickel und/oder Niob mindestens 1,5 Gew.-% betragen muß.

## Revendications

Récipient pour le stockage final de déchets radio-actifs, avec à l'intérieur des parois du récipient de l'uranium comme matériau de protection contre les rayonnement, récipient caractérisé en ce que comme matériau de protection contre les rayonnements, il est mis en oeuvre des alliages d'aluminium avec 5 à 15 % en poids de molybdène, et/ou 2 à 15 % en poids de cuivre, et/ou 1 à 5 % en poids de zirconium, et/ou 0,5 à 5 % de chrome, et/ou 0,5 à 2 % en poids de nickel, et/ou 0,5 à 1,5 % en poids de niobium, et/ou 0 à 5 % en poids de fer, le reste étant de l'uranium, la teneur totale des métaux participant à l'alliage étant de 10 à 16 % en poids et le supplément devant être d'au moins 1,5 % en poids en chrome et/ou en nickel et/ou en niobium.

## Claims

A container for the final storage of radioactive waste, with uranium as the radiation shielding material inside the container walls, characterised in that uranium alloys containing from 5 to 15 % by weight of molybdenum and/or from 2 to 15 % by weight of copper and/or from 1 to 5 % by weight of zirconium and/or from 0.5 to 5 % by weight of chromium and/or from 0.5 to 2 % by weight of nickel and/or from 0.5 to 1.5 % by weight of niobium and/or from 0.5 % by weight of iron, the remainder being uranium, are used as the radiation shielding material, wherein the total content of the alloying metals must be from 10 to 16 % by weight and the addition of chromium and/or nickel and/or niobium must be at least 1.5 % by weight.
